# EUROPÄISCHE PATENTSCHRIFT

(11) **EP 1 926 841 B1**
(45) Veröffentlichungstag und Bekanntmachung des Hinweises auf die Patenterteilung: **20.08.2014**
(21) Anmeldenummer: 06793543.7
(22) Anmeldetag: 15.09.2006
(51) Int. Cl.: C23C 24/08, C23C 24/04, B22F 1/00

(54) **KALTGASSPRITZVERFAHREN**
COLD GAS SPRAYING METHOD
PROCEDE DE PULVERISATION DE GAZ FROID

(30) Priorität: 23.09.2005 DE 102005047688
(43) Veröffentlichungstag der Anmeldung: 04.06.2008
(73) Patentinhaber: Siemens Aktiengesellschaft, 80333 München (DE)
(72) Erfinder: JABADO, Rene, 14199 Berlin (DE); JENSEN, Jens Dahl, 14050 Berlin (DE); KRÜGER, Ursus, 14089 Berlin (DE); KÖRTVELYESSY, Daniel, 13469 Berlin (DE); LÜTHEN, Volkmar, 12157 Berlin (DE); PYRITZ, Uwe, 13599 Berlin (DE); REICHE, Ralph, 13465 Berlin (DE); ULLRICH, Raymond, 14621 Schönwalde (DE)
(86) Internationale Anmeldenummer: PCT/EP2006/066392
(87) Internationale Veröffentlichungsnummer: WO 2007/033936

(56) Entgegenhaltungen:
- WO-A1-02/04694
- WO-A2-2004/091571
- US-A1- 2003 075 011
- US-A1- 2003 219 384
- US-B1- 6 344 237
- LIMA R S ET AL: "Microstructural characteristics of cold-sprayed nanostructured WC-Co coatings" PREPARATION AND CHARACTERIZATION, ELSEVIER SEQUOIA, NL, Bd. 416, Nr. 1-2, 2. September 2002 (2002-09-02), Seiten 129-135, XP004389743 ISSN: 0040-6090
- KIM H-J ET AL: "Superhard nano WC-12%Co coating by cold spray deposition" MATERIALS SCIENCE AND ENGINEERING A: STRUCTURAL MATERIALS: PROPERTIES, MICROSTRUCTURE & PROCESSING, LAUSANNE, CH, Bd. 391, Nr. 1-2, 25. Januar 2005 (2005-01-25), Seiten 243-248, XP004698548 ISSN: 0921-5093

## Beschreibung

Die Erfindung betrifft ein Kaltgasspritzverfahren, bei dem mit einer Kaltspritzdüse ein auf ein zu beschichtendes Substrat gerichteter Kaltgasstrahl erzeugt wird, dem die Beschichtung bildende Partikel beigegeben werden.

Das eingangs genannte Kaltgasspritzverfahren ist beispielsweise aus der DE 102 24 780 A1 bekannt. Dabei werden Partikel, die eine Beschichtung auf einem zu beschichtenden Substrat bilden sollen, in einen mittels einer Kaltspritzdüse erzeugten Kaltgasstrahl eingebracht und durch diesen vorzugsweise auf Überschallgeschwindigkeit beschleunigt. Daher treffen die Partikel auf das Substrat mit einer hohen kinetischen Energie auf, die ausreicht, um eine Haftung der Partikel auf dem Substrat bzw. untereinander zu gewährleisten. Auf diese Weise lassen sich mit hohen Depositionsraten Beschichtungen erzeugen, wobei eine thermische Aktivierung der Partikel nicht oder nur in geringem Maße notwendig ist. Daher lassen sich thermisch verhältnismäßig empfindliche Partikel für die Schichtbildung verwenden. Aufgrund des Erfordernisses der Einprägung einer kinetischen Energie in die Partikel ist es notwendig, dass diese eine genügende Masseträgheit aufweisen. Daher ist das Kaltgasspritzen auf Partikelgrößen oberhalb von 5µm beschränkt.

Besteht der Wunsch, nanostrukturierte Schichten durch Verwendung von Nanopartikeln herzustellen, so kann gemäß der US 6,447,848 B1 ein thermisches Beschichtungsverfahren verwendet werden. Hierbei werden die Nanopartikel in einer Flüssigkeit suspendiert und mit dieser Flüssigkeit dem Flammstrahl des thermischen Beschichtungsverfahrens zugeführt. Dabei können auch Mischungen von Flüssigkeiten verwendet werden, wodurch sich die Zusammensetzung der nanostrukturierten Schicht beeinflussen lässt. Die Verwendung des thermischen Spritzens ist auf Anwendungen dieses Verfahrens auf Schichtmaterialien mit einer hohen Temperaturbeständigkeit beschränkt, wenn die Nanostrukturierung der zugeführten Nanoteilchen erhalten bleiben soll (z. B. keramische Teilchen).

Gemäß R. S. Lima et al. wird in Thin Solid Films 416 (2002), Seiten 129 - 135 vorgeschlagen, dass Agglomerate von Nanopartikeln aus Wolframkarbid und Kobalt hergestellt werden können, indem diese gesintert werden. Diese lassen sich dann durch Kaltgasspritzen verarbeiten. Dies bestätigt auch H.-J. Kim et al. in Materials Science and Engineering A 391 (2005), Seiten 243 - 248.

Gemäß der US 2003/0219384 A1 und der US 2003/0075011 A1 ist es weiterhin bekannt, dass Agglomerate von Nanopartikeln mit Mikroverkapselungen versehen werden können. Diese Mikroverkapselung hält dann die Nanopartikel zusammen. Solche mikroverkapselten Agglomerate können beispielsweise durch Sputtern abgeschieden werden, wobei während des Sputter-Prozesses die Mikroverkapselung auf Grund der geringen mechanischen Belastungen bei der Abscheidung aus der Gasphase erhalten bleibt.

Gemäß der WO 2004/091571 A2 ist es bekannt, dass Agglomerate von Nanopartikeln auch dadurch hergestellt werden können, dass diese in einer Polymersuspension verkapselt werden. Die hierdurch erzeugten verkapselten Agglomerate werden als lose bezeichnet und eignen sich für unterschiedliche Anwendungen, beispielsweise die Herstellung von Schichten.

Die Aufgabe der Erfindung besteht darin, ein Kaltgasspritzverfahren zum Beschichten von Substraten anzugeben, mit dem sich nanostrukturierte Schichten aus ungesinterten Agglomeraten von Nanopartikeln herstellen lassen herstellen lassen.

Diese Aufgabe wird erfindungsgemäß mit den eingangs angegebenen Kaltgasspritzverfahren dadurch gelöst, dass als Partikel mikroverkapselte Agglomerate von Nanopartikeln verwendet werden, deren Mikroverkapselung aus einem self-assembling Layer aus bipolaren Polymer-Molekülen besteht, bei dessen Bildung elektrostatische Kräfte zur Erhöhung der Dichte der Mikroverkapselung genutzt werden. Diese Agglomerate weisen in Bezug auf die Anwendung des Kaltgasspritzverfahrens eine genügende Masseträgheit auf, damit diese bei einer Beschleunigung zum zu beschichtenden Substrat hin auf diesem haften bleiben. Die Mikroverkapselung der Nanopartikel hat erfindungsgemäß also den Zweck, dass die Nanopartikel in eine sich bildenden Beschichtung eingebaut werden können. Innerhalb der sich im Aufbau befindlichen Beschichtung können die Vorteile der Nanopartikel genutzt werden. Insbesondere lassen sich nanostrukturierte Beschichtungen herstellen, deren Struktur von der Nanostruktur der Nanopartikel bestimmt wird. Da die Nanopartikel mit dem erfindungsgemäßen Verfahren dem Kaltgasspritzen zugänglich werden, ist es auch möglich, verhältnismäßig temperaturempfindliche Nanopartikel zu verwenden, da dieses Verfahren im Verhältnis zu thermischen Spritzverfahren bei geringen Temperaturen durchgeführt werden kann. Dieses schließt jedoch nicht eine gewisse Erwärmung des Kaltgasstrahls aus, durch die eine zusätzliche Aktivierung der Partikel erfolgen kann.

Gemäß einer vorteilhaften Ausgestaltung der Erfindung ist vorgesehen, dass der Energieeintrag in den Kaltgasstrahl derart bemessen wird, dass die Mikroverkapselung der Partikel auf das Substrat zerstört wird. Hierdurch kann erreicht werden, dass die Eigenschaften der ausgebildeten Beschichtung allein durch die Eigenschaften der Nanopartikel bestimmt wird, während die Zersetzungsprodukte der Mikroverkapselung in die Umgebung entweichen. Dies lässt sich beispielsweise dadurch erreichen, dass die Mikroverkapselung im Vergleich zu den Nanopartikeln einen wesentlich geringeren Siedepunkt aufweist, so dass die aufgrund des Auftreffens der Partikel auf das Substrat entstehende Wärme zur Verdampfung der Mikroverkapselung ausreicht, ohne dass die Nanopartikel aufgeschmolzen werden.

Die Mikroverkapselung kann jedoch auch bewusst so ausgewählt werden, dass diese beispielsweise als Füllstoff in die Beschichtung eingebaut werden kann. Es entstehen dabei Komposite aus den Nanopartikeln und dem Material der Mikroverkapselung, deren Eigenschaften sich auf das geforderte Anforderungsprofil einstellen lassen. Beispielsweise könnte die Mikroverkapselung Polymere enthalten, während die Nanopartikel aus Hartstoffen (beispielsweise Keramiken wie TiO₂ gebildet sind. Hierdurch lässt sich aufgrund der Härte der Nanopartikel eine Verschleißschutzschicht aus Kunststoff herstellen, die aufgrund der Eigenschaften der Kunststoffmatrix eine enorme Duktilität und Haftung aufweist.

Sollten ungewünschte Rückstände des Materials der zerstörten Mikroverkapselung in der Beschichtung verbleiben, so können diese gemäß einer weiteren Ausgestaltung der Erfindung in einem nachgelagerten Verfahrensschritt aus der Beschichtung entfernt werden. Hierzu eignen sich beispielsweise Wärmebehandlungsverfahren, wobei die Temperatur bei diesem Verfahren so eingestellt wird, dass die gewünschten Eigenschaften der Nanopartikel nicht beeinflusst werden, jedoch die Rückstände der Mikroverkapselung aus der Beschichtung entweichen. Eine andere Möglichkeit ist die Anwendung chemischer Verfahren, bei denen die Rückstände der Mikroverkapselung beispielsweise mit einem Lösungsmittel aus der Beschichtung herausgelöst werden können. Das nachträgliche Entfernen der Rückstände der Mikroverkapselung kann auch bewusst genutzt werden, um poröse nanostrukturierte Beschichtungen herzustellen.

Gemäß einer anderen Ausgestaltung der Erfindung ist vorgesehen, dass der Energieeintrag in den Kaltgasstrahl derart bemessen wird, dass die Mikroverkapselung in die Beschichtung eingebaut wird. Bei dieser Ausgestaltung des Verfahrens bleibt die Struktur der zur Beschichtung verwendeten Partikel weitgehend erhalten, wobei die Mikroverkapselung in der Beschichtung eine Matrix bildet, in der die Nanopartikel enthalten sind. Während des Auftreffens der Partikel auf die sich ausbildende Beschichtung kann je nach dem Energieeintrag in den Kaltgasstrahl jedoch eine Umstrukturierung innerhalb der Partikel erfolgen.

Weiterhin ist es vorteilhaft möglich, dass der Energieeintrag in den Kaltgasstrahl während des Aufbaus der Beschichtung geändert wird. Hierdurch wird es möglich, den Aufbau der Beschichtung abhängig von der Schichtdicke zu beeinflussen, so dass sich Schichten mit veränderlichen Eigenschaften über die Schichtdicke erzeugen lassen. Der Energieeintrag kann abrupt geändert werden, um einen schichtweisen Aufbau der Beschichtung zu erzeugen, oder kontinuierlich geändert werden, um Gradientenschichten zu erzeugen.

Der Energieeintrag in den Kaltgasstrahl kann im Wesentlichen durch zwei Energiekomponenten beeinflusst werden. Einmal lässt sich der kinetische Energieeintrag durch den Grad der Beschleunigung der Partikel im Kaltgasstrahl beeinflussen. Dies ist die Haupteinflussgröße, da gemäß dem Prinzip des Kaltgasspritzens die kinetische Energie der Partikel die Beschichtungsbildung bewirkt. Eine weitere Möglichkeit der Beeinflussung des Energieeintrags ist die bereits erwähnte Möglichkeit, dem Kaltgasstrahl zusätzlich thermische Energie zuzuführen. Diese unterstützt die Erwärmung der Partikel aufgrund der Umsetzung der kinetischen Energie beim Auftreffen auf die sich bildende Beschichtung.

Gemäß einer besonderen Ausgestaltung der Erfindung ist vorgesehen, dass während des Aufbaus der Beschichtung die Zugabe der verschiedenartigen Partikel erfolgt. Hierin besteht vorteilhaft eine andere Möglichkeit, die Beschichtung mit über der Schichtdicke veränderlichen Eigenschaften auszustatten. Es ist sowohl möglich, Partikel einer bestimmten Art zu verspritzen und ab einem bestimmten Zeitpunkt Partikel einer andern Art zu verwenden; als auch ist es möglich, Mischungen von Partikeln zu verwenden, wobei sich hierdurch der sich ausbildenden nanostrukturierten Beschichtung eine Mikrostruktur überlagern lässt, da eine Diffusion der Nanopartikel von einem Partikel in einen benachbarten nur begrenzt möglich ist.

Zusätzlich ist es vorteilhaft möglich, dass dem Kaltgasstrahl ein reaktives Gas zugegeben wird, welches bei der Bildung der Beschichtung mit Bestandteilen der Partikel reagiert. Als reaktives Gas kann insbesondere Sauerstoff zugegeben werden, was bei der Verwendung metallischer Nanopartikel beispielsweise zur Bildung von Oxyden führt, deren Eigenschaften eines Verschleißschutzes in der fertig gestellten Beschichtung gezielt genutzt werden können. Eine andere Möglichkeit besteht darin, dass das reaktive Gas zur Auflösung des Materials der Mikroverkapselung beiträgt. Die Aktivierungsenergie zur Reaktion mit dem reaktiven Gas entsteht vorteilhaft erst im Zeitpunkt des Auftreffens der Partikel auf die sich ausbildende Beschichtung, wenn die kinetische Energie der Partikel in Wärmeenergie umgewandelt wird.

Gemäß einer anderen vorteilhaften Ausgestaltung der Erfindung ist vorgesehen, dass in den Partikeln verschiedenartige Nanopartikel enthalten sind. Die Gemische von Nanopartikeln in den Partikeln können beim Auftreffen dieser Partikel auf die sich ausbildende Beschichtung miteinander reagieren bzw. Gefügephasen ausbilden, die eine Mischung der in den Nanopartikeln enthaltenden Elemente aufweisen. Hierdurch lassen sich Gefügezustände mit einer Nanostruktur erzeugen, welche sich durch eine standardmäßige Legierungsbildung wegen der sich dort einstellenden Gleichgewichte nicht erzeugen ließen.

Durch eine geeignete Auswahl der Nanopartikel kann auch erreicht werden, dass die verschiedenartigen Nanopartikel während der Bildung der Beschichtung miteinander reagieren. Hierdurch lassen sich Vorstufen von Reaktionsprodukten als Nanopartikel herstellen, deren Reaktionsprodukte bei der Herstellung als Nanopartikel Probleme aufwerfen würden.

Weiterhin kann vorgesehen werden. Dass die Nanostruktur der Beschichtung in einem dem Beschichten nachgelagerten Wärmebehandlungsschritt gezielt verändert wird. Durch den Wärmebehandlungsschritt können in dem Gefüge der naostrukturierten Beschichtung Diffusionsprozesse einzelner Legierungselemente der Nanopartikel bzw. zwischen Nanopartikeln unterschiedlicher Zusammensetzung in Gang gesetzt werden, wobei durch Temperatur und Dauer bei der Wärmebehandlung die Gefügeveränderung gezielt beeinflusst werden kann. Weiterhin können durch die Wärmebehandlung in der Beschichtung eventuelle Spannungen abgebaut werden.

Weiterhin ist es vorteilhaft, wenn zusätzlich zu den Nanopartikeln Hilfsstoffe für die Schichtbildung, insbesondere Kornwachstums-Inhibitoren in den Partikeln enthalten sind. Mit den Kornwachstums-Inhibitoren ist es beispielsweise möglich, bei einer Wärmebehandlung der nanostrukturierten Schicht die Nanostruktur bei einem gleichzeitigen Abbau von Spannungen in dem Gefüge zu erhalten. Kornwachstums-Inhibitoren sind beispielsweise in der US 6,287,714 B1 beschrieben.

Eine günstige Anwendung des Verfahrens liegt vorteilhafterweise darin, dass das Substrat durch einen Kunststoffkörper, insbesondere einen Lampensockel gebildet wird, wobei als Beschichtung eine Schutzschicht gegen elektromagnetische Strahlung insbesondere im UV-Bereich ausgebildet wird, deren Zusammensetzung im an den Lampensockel angrenzenden Bereich hinsichtlich einer guten Haftung auf dem Lampensockel modifiziert ist. Bei dem zu beschichtenden Lampensockel kann es sich beispielsweise um Lampensockel von Gasentladungslampen für den Einsatz in Kfz-Scheinwerfen handeln. Die Anteile des Scheinwerferlichtes im UV-Bereich sind nämlich bei längerer Betriebsdauer der Gasentladungslampe schädlich für den aus Kunststoff gefertigten Lampensockel, der sich unter ihrem Einfluss zersetzt. Die Notwendigkeit einer Beschichtung des Lampensockels zum Schutz gegen UV-Strahlung kann beispielsweise der EP 1 460 675 A2 entnommen werden. Das Problem, das bei der Beschichtung zu lösen ist, liegt darin, dass die als UV-Schutz geeigneten Schichten eine keramische Gefügestruktur aufweisen und daher aufgrund ihres spröden Verhaltens dazu neigen, von dem duktilen Grundwerkstoff des Lampensockels abzuplatzen. Dies kann durch die erfindungsgemäße Verwendung des beschriebenen Verfahrens dadurch verhindert werden, dass die Zusammensetzung der Schicht am Lampensockel hinsichtlich einer guten Haftung optimiert ist. Beispielsweise kann ein Polymeranteil, der gleichzeitig die Mikroverkapselung bildet, mit in die Schicht eingebaut werden, damit diese Eigenschaften erlangt, die hinsichtlich der Duktilität mit denen des Grundwerkstoffes vergleichbar sind. In der weitern Folge des Beschichtungsverfahrens kann dann eine Gradientenschicht gebildet werden, in der der Anteil an Polymerwerkstoff hin zur Oberfläche der Schicht abnimmt und schließlich vollständig verschwindet, da dieser als UV-lichtempfindlicher Anteil von der Strahlung der Lampe ferngehalten werden muss. Die UVlichtundurchlässigen Anteile, beispielsweise Kupferoxid, können als Nanopartikel in der Mikroverkapselung vorgesehen werden, wobei der Anteil an derartigen Nanopatikeln zur Schichtoberfläche hin bis zu einem Anteil von 100% gesteigert wird.

Anstelle einer Gradientenschicht kann auch ein mehrschichtiger Aufbau bevorzugt werden, wobei der Anteil an Polymerwerkstoff schrittweise verringert wird. Auch ist es möglich, als duktilitätssteigernden Anteil in der Beschichtung nicht ein Polymermaterial, sondern elementares Kupfer zu verwenden. Dieses kann entweder als Mischung von Nanopartikeln mit Kupferoxid gemeinsam verspritzt werden. Eine andere Möglichkeit besteht darin, nur Kupfer als Nanopartikel zu verwenden, und gleichzeitig Sauerstoff als Reaktivgas in den Kaltgasstrahl beizumengen, der zu einer Oxidation der Nanopartikel aus Kupfer führt.

Weitere Merkmale der Erfindung sind im Folgenden anhand der Zeichnung beschrieben. Gleiche oder sich entsprechende Zeichnungselemente in den Figuren sind jeweils durch gleiche Bezugszeichen benannt, wobei diese nur insoweit mehrfach erläutert werden, wie sich Unterschiede zwischen den einzelnen Figuren ergeben. Es zeigen
- Figur 1: eine Beschichtungsanlage zur Ausführung eines Ausführungsbeispiels des erfindungsgemäßen Verfahrens schematisch, die
- Figuren 2 und 3: Ausführungsbeispiele von mikroverkapselten Agglomeraten von Nanopartikeln als schematische Schnitte,
- Figur 4: ein Ausführungsbeispiel des erfindungsgemäßen Verfahrens und
- Figur 5: eine Gasentladungslampe für Kfz, die mit einem Ausführungsbeispiel des erfindungsgemäßen Verfahrens beschichtet wurde.

Gemäß Figur 1 ist eine Beschichtungsanlage für das Kaltgasspritzen dargestellt. Diese weist einen Vakuumbehälter 11 auf, in dem einerseits eine Kaltspritzdüse 12 und andererseits ein zu beschichtendes Substrat 13 angeordnet sind (Befestigung nicht näher dargestellt). Durch eine erste Leitung 14 kann ein Prozessgas der Kaltspritzdüse zugeführt werden. Diese weist, wie durch die Kontur angedeutet, eine Laval-Form auf, durch die das Prozessgas entspannt und in Form eines Kaltgasstrahls (Pfeil 15) zu einer Oberfläche 16 des Substrates 13 hin beschleunigt wird. Das Prozessgas kann als reaktives Gas beispielsweise Sauerstoff 17 enthalten, welcher an einer Reaktion an der Oberfläche 16 des Substrates 13 betei ligt ist. Weiterhin kann das Prozessgas in nicht dargestellter Weise erwärmt werden, wodurch sich in dem Vakuumbehälter 11 eine geforderte Prozesstemperatur einstellen lässt.

Durch eine zweite Leitung 18 können der Kaltspritzdüse 12 Partikel 19 zugeführt werden, die in dem Gasstrahl beschleunigt werden und auf die Oberfläche 16 auftreffen. Die kinetische Energie der Partikel 19 führt zu der Ausbildung einer Schicht 20, in die auch der Sauerstoff 17 eingebaut werden kann. Die bei der Schichtbildung ablaufenden Prozesse werden im Folgenden noch näher erläutert. Zur Ausbildung der Schicht 20 kann das Substrat 13 in Richtung des Doppelpfeils 21 vor der Kaltgasdüse 12 hin und her bewegt werden. Während dieses Beschichtungsprozesses wird das Vakuum im Vakuumbehälter 11 durch eine Vakuumpumpe 22 ständig aufrechterhalten, wobei das Prozessgas vor Durchleitung durch die Vakuumpumpe 22 durch einen Filter 23 geführt wird, um Partikel und andere Restprodukte der Beschichtung auszufiltern, die beim Auftreffen auf die Oberfläche 16 nicht an diese gebunden wurden.

Schraffiert dargestellt ist eine Einflusszone 24, die andeutet, dass aufgrund der kinetischen Energie der Partikel 19 eine Wechselwirkung zwischen den oberflächennahen Bereichen des Substrates 13 und den auftreffenden Partikeln 19 entsteht. Diese führt zu einer Anhaftung der aufwachsenden Schicht 20 auf dem Substrat, wobei das Substrat an der Oberfläche mikroverformt wird. Bei weiterem Schichtwachstum treten die bereits anhaftenden Partikel 19 mit den jeweils neu auftreffenden Partikeln 19 in eine vergleichbare Wechselwirkung, wodurch ein kontinuierlicher Schichtaufbau möglich wird.

Die Partikel 19 bestehen aus einem Agglomerat 25 aus Nanopartikeln, die durch eine Mikroverkapselung 26b zusammengehalten werden. Bei dem Ausführungsbeispiel des erfindungsgemäßen Verfahrens gemäß Figur 1 bleibt die Mikroverkapselung 26b beim Auftreffen der Partikel 19 auf das Substrat 13 erhalten. Die Mikroverkapselung stellt damit eine Matrix dar, in der das Agglomerat von Nanopartikeln gebunden ist. Die Nanopartikel können beispielsweise aus Kupferoxid bestehen, mit dem eine UV-Schutzbeschichtung bei einer Lampe gemäß Figur 6 aufgebracht werden kann. Die Mikroverkapselung bestünde in diesem Falle aus dem Material des Lampensockels, beispielsweise einem Polymer, so dass eine ausgezeichnete Haftung der in der Mikroverkapselung 26b gebundenen Nanopartikel entsteht. Im weiteren Verlauf des Beschichtungsverfahrens kann die kinetische Energie, die durch die Kaltgasdüse 12 den Partikeln 19 aufgeprägt wird, erhöht werden, so dass es mehr und mehr zu einer Verdampfung der Mikroverkapselung 26 beim Auftreffen der Partikel auf die sich bildende Schicht 20 kommt. Auf diese Weise lässt sich eine Gradientenschicht herstellen, deren erzeugte Oberfläche ausschließlich aus Kupferoxid besteht, um einen wirksamen UV-Schutz für das Polymer des Substrates 13 zu erzeugen. Der Aufbau der Partikel 19 gemäß dem Ausführungsbeispiel gemäß Figur 1 lässt sich Figur 3 entnehmen.

Die Figuren 2 und 3 stellen verschiedene Ausprägungen von agglomerierten Nanopartikeln 27 in verschiedenen Mikroverkapselungen 26a, 26b, 26c dar. Eine Mikroverkapselung 26a kann dadurch gebildet werden, dass die Nanopartikel 27 in eine Suspension eingebracht werden. Innerhalb dieser Suspension agglomerieren die Nanopartikel zu Agglomeraten, die der Menge der in Figur 2 dargestellten Nanopartikel 27 entsprechen. In einem weiteren Verfahrensschritt wird der Suspension, in der die Agglomerate der Nanopartikeln 27 bereits vorliegen, ein Material zugegeben, welches die Mikroverkapselung 26a ausbildet. Hierbei kann es sich beispielsweise um Moleküle handeln, die um das jeweilige Agglomerat von Nanopartikeln 27 einem so genannten self-assembling Layer, also eine sich selbst strukturierende Schicht bilden. Hierbei kann es sich beispielsweise um bipolare Polymer-Moleküle handeln, die sich in der Schicht der Mikroverkapselung 26a automatisch ausrichten und auf diese Weise die Polymerumhüllung mit einer vergleichsweise hohen Dichte erzeugen. Dieser Prozess des self-assembling wird insbesondere durch Nanopartikel 27 unterstützt, welche selbst eine Ladung aufweisen oder als Dipol ausgebildet sind.

In Figur 3 ist ein Partikel 19 dargestellt, welches mehrschichtig aufgebaut ist. Die Agglomerate von Nanopartikeln 27a, 27b werden jeweils mit einer Mikroverkapselung versehen, wobei die Mikroverkapselungen ein mehrschichtiges Partikel ergeben. Die Partikel 19 gemäß Figur 4 können nach einem Verfahren hergestellt werden, welches die Firma Capsulution ® am 23.05.2005 auf Ihrer Homepage www.capsulution.com unter "Technology" erläutert hat. Dieses Verfahren wird dort als LBL-Technology ® bezeichnet (LBL bedeutet layer by layer). Die Nanopartikeln werden gemäß diesem Verfahren in einer wässrigen Lösung suspendiert, wobei zur Bildung der Mikroverkapselungen um die Agglomerate elektrostatische Kräfte des Materials der Mikroverkapselung genutzt werden.

In Figur 4 ist ein Ausführungsbeispiel des erfindungsgemäßen Verfahrens schematisch dargestellt. Ein Partikel 19 wird auf die Oberfläche 16 des Substrates 13 beschleunigt und verformt diese beim Auftreffen leicht, wobei die Mikroverkapselung 26a abgesprengt wird. Die Nanopartikel 27 bilden dabei die Beschichtung 20, die bei Fortführung des Verfahrens immer dicker wird. Der Energieeintrag durch das Kaltspritzverfahren wird so eingestellt, dass die Gefügestruktur der Nanopartikel 27 weitgehend erhalten wird, so dass die Nanostruktur der sich bildenden Schicht 20 durch die Größe der Nanopartikel bestimmt wird.

In Figur 5 ist ein Anwendungsbeispiel für eine gemäß dem beschriebenen Verfahren gemäß Figur 1 gebildete Schutzschicht 28 dargestellt. Diese wird auf einen Lampensockel 29 aufgebracht und schützt diesen dadurch vor UV-Strahlung, die von einem Lampenkörper 30 ausgeht. Bei der dargestellten Lampe 31 handelt es sich um eine Gasentladungslampe für Kfz-Scheinwerfer. Der Lampensockel 29 ist nur in dem Bereich mit der Schutzschicht 28 versehen, der der UV-Strahlung direkt ausgesetzt ist.

## Patentansprüche

1. Kaltgasspritzverfahren, bei dem mit einer Kaltspritzdüse (12) ein auf ein zu beschichtendes Substrat (13) gerichteter Kaltgasstrahl (15) erzeugt wird, dem die Beschichtung (20) bildende Partikel (19) beigegeben werden,
**dadurch gekennzeichnet,**
**dass** als Partikel (19) mikroverkapselte ungesinterte Agglomerate von Nanopartikeln (27) verwendet werden, wobei die Mikroverkapselung (26a) aus einem self-assembling Layer aus bipolaren Polymer-Molekülen besteht, bei dessen Bildung elektrostatische Kräfte zur Erhöhung der Dichte der Mikroverkapselung genutzt werden.

2. Verfahren nach Anspruch 1,
**dadurch gekennzeichnet,**
**dass** der Energieeintrag in den Kaltgasstrahl (15) derart bemessen wird, dass die Mikroverkapselung (26a, 26b, 26c) der Partikel (19) auf das Substrat zerstört wird.

3. Verfahren nach Anspruch 2,
**dadurch gekennzeichnet,**
**dass** Rückstände des Materials der zerstörten Mikroverkapselung (26a, 26b, 26c) in einem nachgelagerten Verfahrensschritt aus der Beschichtung entfernt werden.

4. Verfahren nach Anspruch 1,
**dadurch gekennzeichnet,**
**dass** der Energieeintrag in den Kaltgasstrahl (15) derart bemessen wird, dass die Mikroverkapselung (26a, 26b, 26c) in die Beschichtung (20) eingebaut wird.

5. Verfahren nach einem der vorstehenden Ansprüche,
**dadurch gekennzeichnet,**
**dass** der Energieeintrag in den Kaltgasstrahl (15) während des Aufbaus der Beschichtung (20) geändert wird.

6. Verfahren nach einem der vorstehenden Ansprüche,
**dadurch gekenntzeichnet,**
dass während des Aufbaus der Beschichtung (20) die Zugabe verschiedenartiger Partikel (19) erfolgt.

7. Verfahren nach einem der vorstehenden Ansprüche,
**dadurch gekennzeichnet,**
**dass** dem Kaltgasstrahl (15) ein reaktives Gas zugegeben wird, welches bei der Bildung der Beschichtung (20) mit Bestandteilen der Partikel (19) reagiert.

8. Verfahren nach einem der vorstehenden Ansprüche,
**dadurch gekennzeichnet,**
**dass** die in den Partikeln (19) verschiedenartige Nanopartikel (27) enthalten sind.

9. Verfahren nach Anspruch 9,
**dadurch gekennzeichnet,**
**dass** die verschiedenartigen Nanopartikel (27) während der Bildung der Beschichtung (20) miteinander reagieren.

10. Verfahren nach einem der vorstehenden Ansprüche,
**dadurch gekennzeichnet,**
**dass** die Nanostruktur der Beschichtung (20) in einem dem Beschichten nachgelagerten Wärmebehandlungsschritt gezielt verändert wird.

11. Verfahren nach einem der vorstehenden Ansprüche,
**dadurch gekennzeichnet,**
**dass** zusätzlich zu den Nanopartikeln (27) Hilfsstoffe für die Schichtbildung, insbesondere Kornwachstums-Inhibitoren in den Partikeln (19) enthalten sind.

12. Verfahren nach einem der vorstehenden Ansprüche,
**dadurch gekennzeichnet,**
**dass** das Substrat durch einen Kunststoffkörper, insbesondere einen Lampensockel (29) gebildet wird, wobei als Beschichtung eine Schutzschicht (28) gegen elektromagnetische Strahlung insbesondere im UV-Bereich ausgebildet wird, deren Zusammensetzung im an den Lampensockel angrenzenden Bereich hinsichtlich einer guten Haftung auf dem Lampensockel modifiziert ist.

## Claims

1. Cold gas spraying method, wherein a cold gas jet (15) that is directed at a substrate (13) requiring to be coated and to which particles (19) forming the coating (20) are added is generated by means of a cold spray nozzle (12),
**characterised in that**
microencapsulated unsintered agglomerates of nanoparticles (27) are used as particles (19), wherein the microencapsulation (26a) consists of a self-assembling layer of bipolar polymer molecules, during the formation of which electrostatic forces are used to increase the density of the microencapsulation.

2. Method according to claim 1,
**characterised in that**
the energy input into the cold gas jet (15) is dimensioned such that the microencapsulation (26a, 26b, 26c) of the particles (19) onto the substrate is destroyed.

3. Method according to claim 2,
**characterised in that**
residues of the material of the destroyed microencapsulation (26a, 26b, 26c) are removed from the coating in a downstream method step.

4. Method according to claim 1,
**characterised in that**
the energy input into the cold gas jet (15) is dimensioned such that the microencapsulation (26a, 26b, 26c) is incorporated into the coating (20).

5. Method according to one of the preceding claims,
**characterised in that**
the energy input into the cold gas jet (15) is changed during the building up of the coating (20).

6. Method according to one of the preceding claims,
**characterised in that**
particles (19) of different types are added during the building up of the coating (20).

7. Method according to one of the preceding claims,
**characterised in that**
a reactive gas which reacts with components of the particles (19) during the forming of the coating (20) is added to the cold gas jet (15).

8. Method according to one of the preceding claims,
**characterised in that**
nanoparticles (27) of different types are contained in the particles (19).

9. Method according to claim 9,
**characterised in that**
the different types of nanoparticles (27) react with one another during the forming of the coating (20).

10. Method according to one of the preceding claims,
**characterised in that**
the nanostructure of the coating (20) is selectively modified in a heat treatment step downstream of the coating process.

11. Method according to one of the preceding claims,
**characterised in that**
additives to assist the forming of the layer, in particular grain growth inhibitors, are contained in the particles (19) in addition to the nanoparticles (27).

12. Method according to one of the preceding claims,
**characterised in that**
the substrate is formed by a plastic body, in particular a lamp base (29), with a protective layer (28) being embodied as the coating to protect against electromagnetic radiation in particular in the UV range, the composition of said protective layer being modified in the area adjacent to the lamp base in the interests of good adhesion on the lamp base.

## Revendications

1. Procédé de pulvérisation de gaz froid, dans lequel on produit par une buse ( 12 ) de pulvérisation à froid un jet ( 15 ) de gaz froid qui est dirigé sur un substrat ( 13 ) à revêtir et auquel sont ajoutées des particules ( 19 ) formant le revêtement ( 20 ),
**caractérisé**
**en ce que** l'on utilise comme particules ( 19 ) des agglomérats microencapsulés et non frittés de nanoparticules ( 27 ), la microencapsulation ( 26a ) étant constituée d'une self-assembling layer en molécules polymères bipolaires a la formation de laquelle on utilise des forces électrostatiques pour augmenter la masse volumique de la microencapsulation.

2. Procédé suivant la revendication 1,
**caractérisé**
**en ce que** l'on proportionne l'apport d'énergie au jet ( 15 ) de gaz froid de manière à détruire la microencapsulation ( 26a, 26b, 26c ) des particules ( 19 ) sur le substrat.

3. Procédé suivant la revendication 2,
**caractérisé**
**en ce que** l'on élimine du revêtement dans un stade de procédé venant ensuite des résidus du matériau de la microencapsulation ( 26a, 26b, 26c ) détruite.

4. Procédé suivant la revendication 1,
**caractérisé**
**en ce que** l'on proportionne l'apport d'énergie au jet ( 15 ) de gaz froid de manière à incorporer la microencapsulation ( 26a, 26b, 26c ) dans le revêtement ( 20 ).

5. Procédé suivant l'une des revendications précédentes,
**caractérisé**
**en ce que** l'on modifie l'apport d'énergie au jet ( 15 ) de gaz froid pendant la constitution du revêtement ( 20 ).

6. Procédé suivant l'une des revendications précédentes,
**caractérisé**
**en ce que** l'addition de particules ( 19 ) de type différent s'effectue pendant la formation du revêtement ( 20 ).

7. Procédé suivant l'une des revendications précédentes,
**caractérisé**
**en ce qu'**on ajoute au jet ( 15 ) de gaz froid un gaz réactif qui, lors de la formation du revêtement ( 20 ), réagit sur des constituants des particules ( 19 ).

8. Procédé suivant l'une des revendications précédentes,
**caractérisé**
**en ce que** les nanoparticules ( 27 ) de type différent sont contenurs dans les particules ( 19 ).

9. Procédé suivant la revendication 8,
**caractérisé**
**en ce que** les nanoparticules ( 27 ) de type différent réagissent entre elles pendant la formation du revêtement ( 20 ).

10. procédé suivant l'une des revendications précédentes,
**caractérisé**
**en ce que** l'on modifie à dessein, la nanostructure du revêtement ( 20 ) dans un stade de traitement thermique en aval du revêtement.

11. Procédé suivant l'une des revendications précédentes,
**caractérisé**
**en ce qu'**en plus des nanoparticules ( 27 ) des adjuvants pour la formation d'une couche, notamment des inhibiteurs de croissance de grain, sont contenus dans les particules ( 29 ).

12. Procédé suivant l'une des revendications précédentes,
**caractérisé**
**en ce que** le substrat est formé par une pièce en matière plastique, notamment par un culot ( 29 ) de lampe, une couche ( 28 ) de protection vis-à-vis du rayonnement électromagnétique, notamment dans le domaine UV, étant formée comme revêtement, couche dont la composition est modifiée en ce qui concerne une bonne adhérence au culot de lampe dans la zone voisine du culot de lampe.
